# EUROPÄISCHE PATENTSCHRIFT

(11) **EP 0 425 972 B1**
(45) Veröffentlichungstag und Bekanntmachung des Hinweises auf die Patenterteilung: **11.05.1994**
(21) Anmeldenummer: 90120262.2
(22) Anmeldetag: 22.10.1990
(51) Int. Cl.: C22C 27/06, C22C 29/18, C22C 30/00

(54) **Oxydations- und korrosionsbeständige Hochtemperaturlegierung auf der Basis einer intermetallischen Verbindung**
Oxidation- and corrosion-resistant heat-resisting alloy, based on an intermetallic compound
Alliage réfractaire, résistant à l'oxydation et à la corrosion, à base d'un composé intermétallique

(30) Priorität: 03.11.1989 CH 3976/89
(43) Veröffentlichungstag der Anmeldung: 08.05.1991
(73) Patentinhaber: ASEA BROWN BOVERI AG, 5400 Baden (CH)
(72) Erfinder: Nazmy, Mohamed, Dr., CH-5442 Fislisbach (CH); Staubli, Markus, CH-5605 Dottikon (CH)

(56) Entgegenhaltungen:
- GB-A- 842 487
- GB-A- 943 228

## Beschreibung

### TECHNISCHES GEBIET

Hochtemperaturlegierungen mit hohem Oxydations- und Korrosionswiderstand auf der Basis von intermetallischen Verbindungen, welche sich für gerichtete Erstarrung eignen und die konventionellen Nickelbasis-Superlegierungen ergänzen.

Die Erfindung bezieht sich auf die Weiterentwicklung und Verbesserung der auf einer intermetallischen Verbindung basierenden Legierungen mit weiteren, die Warmfestigkeit und die Oxydationsbeständigkeit erhöhenden Zusätzen.

Insbesondere betrifft sie eine oxydations- und korrosionsbeständige Hochtemperaturlegierung auf der Basis einer hochschmelzenden intermetallischen Verbindung.

### STAND DER TECHNIK

Intermetallische Verbindungen haben einige interessante Eigenschaften, welche sie als Konstruktionswerkstoffe im mittleren und höheren Temperaturbereich als attraktiv erscheinen lassen. Dazu gehört unter anderem ihre gegenüber Superlegierungen niedrige Dichte, die nur ca. 2/3 des Wertes für Ni-Superlegierungen erreicht. Ihrer technischen Verwendbarkeit in der vorliegenden Form stehen allerdings ihre Sprödigkeit entgegen. Erstere kann durch Zusätze von Bor verbessert werden, wobei auch höhere Festigkeitswerte erreicht werden. Als mögliche und zum Teil bereits eingeführte intermetallische Verbindungen sind unter anderem Nickelaluminide, Nickelsilizide und Titanaluminide als Konstrucktionsstoffe bekannt. Ferner wird ein Molybdänsilizid als Heizleiterwerkstoff verwendet.

Es ist bekannt, dass unter anderem Silizium den Korrosions- und Oxydationswiderstand von Schutzoxyde bildenden Oberflächenschichten in Überzügen von Hochtemperaturleigierungen erhöht. Darüber wurden ausgedehnte Untersuchungen gemacht.

Die Warmfestigkeit der bekannten Aluminide und Silizide lässt indessen noch zu wünschen übrig. Entsprechend dem vergleichsweise niedrigen Schmelzpunkt dieser Werkstoffe ist die Festigkeit, insbesondere die Kriechfestigkeit im oberen Temperaturbereich ungenügend, wie auch aus diesbezüglichen Veröffentlichungen hervorgeht.

Zum Stand der Technik werden die nachfolgenden Dokumente zitiert:
- C.T.Liu et al, "Nickel aluminides for structural use", Journal of Metals, May 1986, pp. 19-21.
- N.S.Stoloff, "Ordered alloys-physical metallurgy and structural applications", International metals review, vol. 29, No. 3, 1984, pp. 123-135.
- G.Sauthoff, "Intermetallische Phasen", Werkstoffe zwischen metall und Keramik, Magazin neue Werkstoffe 1/89, S. 15-19
- SHOUICHI OCHIAI YOSHIHIRO OYA and TOMOO SUZUKI, "ALLOYING BEHAVIOUR OF Ni₃Al, Ni₃Si and Ni₃Ge", Acta metall. Vol. 32, No. 2, pp. 289-298, 1984
- TOMOO SUZUKI, YOSHIHIRO OYA, and SHOUICHI OCHIAI, "The Mechanical Behavior of Nonstoichiometric Compounds Ni₃Si, Ni₃Ge, and Fe₃Ga", Metallurgical Transactions A, Volume 15A, January 1984-173
- F.Fitzer and J.Schlichting, "Coatings containing chromium, aluminium, and silicon for high temperature alloys", High temperature corrosion, national association of corrosion engineers, Houston Texas, San Diego California, March 2-6, 1981, pp. 604-614
Die Eigenschaften der bekannten modifizierten intermetallischen Verbindungen genügen den technischen Anforderungen im allgemeinen noch nicht, um daraus brauchbare Werkstücke herzustellen. Dies gilt insbesondere bezüglich Warmfestigkeit und Hochtemperatur-Korrosionsfestigkeit (Widerstand gegen Sulfidation). Es besteht daher ein Bedürfnis nach Weiterentwicklung und Verbesserung derartiger Werkstoffe.

### DARSTELLUNG DER ERFINDUNG

Der Erfindung liegt die Aufgabe zugrunde, eine vergleichsweise leichte Legierung mit hohem Oxydations- und Korrosionswiderstand, insbesondere gegen Sulfidation bei hohen Temperaturen und gleichzeitig hoher Warmfestigkeit im Temperaturbereich von 600 bis 1200 °C anzugeben, die sich gut für gerichtete Erstarrung eignet und im wesentlichen aus einer hochschmelzenden intermetallischen Verbindung besteht. Die Legierung soll im Temperaturbereich von 400 bis 1000 °C eine Warmfliessgrenze von mindestens 800 MPa haben.

Diese Aufgabe wird dadurch gelöst, dass die eingangs erwähnte Hochtemperaturlegierung auf der Basis von Chromsilizid Cr₃Si aufgebaut ist und die nachfolgende Zusammensetzung aufweist:
Si = 23 - 27 At.-%
Mo = 5 - 20 At.-%
W = 1 - 3 At.-%
B = 0 - 1 At.-%
Cr = Rest
und dass sie zu mindestens 90 Vol.% aus einer Mischung der intermetallischen Phasen Cr₃Si und Mo₃Si besteht.

### WEG ZUR AUSFÜHRUNG DER ERFINDUNG:

Die Erfindung wird anhand der nachfolgenden, durch eine Figur näher erläuterten Ausführungsbeispiele beschrieben.

Dabei zeigt:
Die Figur eine graphische Darstellung der mechanischen Werkstoffeigenschaften in Funktion der Temperatur für neue Legierungen auf der Basis einer intermetallischen Verbindung des Typs Chromsilizid.

Die Figur bezieht sich auf eine Darstellung der mechanischen Eigenschaften in Funktion der Temperatur T in °C für verschiedene Legierungen.

Die Kurve 1 stellt die Fliessgrenze σ_{0,2} (0,2 % Dehngrenze) in MPa für eine Legierung mit 25 At.-% Si; 14 At.-% Mo; 1 At.-% W; Rest Cr dar. 2 ist die zugehörige Warmhärte HV_{0,3} in Vickers-Einheiten (kg/mm²). Die Kurve 3 bezieht sich auf die Fliessgrenze σ_{0,2} für eine Legierung mit 25 At.-% Si; 13 At.-% Mo; 2 At.-% W; 0,5 At.-% B; Rest Cr. 4 ist die zugehörige Warmhärte HV_{0,3}.

Zum Vergleich sind die mechanischen Eigenschaften von zwei bekannten Nickelbasis-Superlegierungen in Funktion der Temperatur T in °C wiedergegeben.

Die Kurve 5 bezieht sich auf die Fliessgrenze σ_{0,2} für die oxyddispersionsgehärtete Nickelbasis-Superlegierung mit dem Handelsnamen MA 6000 (INCO) mit der folgenden Zusammensetzung:

| | |
|---|---|
| Cr | = 15 Gew.-% |
| W | = 4,0 Gew.-% |
| Mo | = 2,0 Gew.-% |
| Al | = 4,5 Gew.-% |
| Ti | = 2,5 Gew.-% |
| Ta | = 2,0 Gew.-% |
| C | = 0,05 Gew.-% |
| B | = 0,01 Gew.-% |
| Zr | = 0,15 Gew.-% |
| Y₂O₃ | = 1,1 Gew.-% |
| Ni | = Rest |

Die Kurve 6 bezieht sich auf die Fliessgrenze σ_{0,2} für die Nickelbaiss-Guss-Superlegierung mit der Bezeichnung TRW NASA VI A mit der nachfolgenden Zusammensetzung:

| | |
|---|---|
| Cr | = 7,1 Gew.-% |
| Co | = 7,5 Gew.-% |
| Mo | = 2 Gew.-% |
| W | = 5,8 Gew.-% |
| Ta | = 9 Gew.-% |
| Nb | = 0,5 Gew.-% |
| Al | = 5,4 Gew.-% |
| Ti | = 1 Gew.-% |
| C | = 0,13 Gew.-% |
| B | = 0,02 Gew.-% |
| Ni | = Rest |

Die Kurven 1 und 3 liegen bis zu einer Temperatur von ca. 800 °C in der gleichen Grössenordnung wie die Vergleichskurven 5 und 6. Während jedoch die Warmfestigkeit der konventionellen Nickelbasis-Superlegierungen oberhalb dieser Temperatur verhältnismässig steil abfällt, bleibt sie bei den neuen Legierungen auf der Basis von Cr₃Si bis 1200 °C annähernd konstant. Bei einer Temperatur von ca. 1100 °C beträgt die Warmstreckgrenze der neuen Legierungen rund das 3 1/2-fache derjenigen der Nickelbasislegierungen. Der Einsatzbereich dieser Legierungen dürfte bis ca. 1400 °C reichen.

### Ausführungsbeispiel 1:

Im Induktionsofen wurde unter Argon als Schutzgas eine Legierung der nachfolgenden Zusammensetzung erschmolzen:
Si = 25 At.-%
Mo = 14 At.-%
W = 1 At.-%
Cr = Rest
Die Schmelze wurde zu einem Gussrohling von ca. 120 mm Durchmesser und ca. 120 mm Höhe abgegossen. Der Rohling wurde unter Schutzgas wieder aufgeschmolzen und ebenfalls unter Schutzgas zur Erstarrung in Form von Stäben mit ca. 12 mm Durchmesser und ca. 120 mm Länge gezwungen.

Die Stäbe wurden ohne anschliessende Wärmebehandlung direkt zu Zugproben für Kurzzeitversuche verarbeitet. Die damit erreichten mechanischen Eigenschaften in Funktion der Prüftemperatur sind in den Kurven 1,2 wiedergegeben. Zum Vergleich dienen die Kurven 5 und 6.

Eine weitere Verbesserung der mechanischen Eigenschaften durch eine geeignete Wärmebehandlung liegt im Bereich des Möglichen. Ausserdem besteht die Möglichkeit zur Verbesserung durch gerichtete Erstarrung, wofür sich die Legierung besonders eignet.

### Ausführungsbeispiel 2:

Analog Beispiel 1 wurde die nachfolgende Legierung unter Argon erschmolzen:
Si = 25 At.-%
Mo = 13 At.-%
W = 2 At.-%
B = 0,5 At.-%
Cr = Rest
Die Schmelze wurde analog zum Ausführungsbeispiel 1 abgegossen, unter Argon wieder aufgeschmolzen und in Stabform zur Erstarrung gezwungen. Die Dimensionen der Stäbe entsprachen dem Ausführungsbeispiel 1. Die Stäbe wurden ohne anschliessende Wärmebehandlung direkt zu Zugproben verarbeitet. Die damit erreichten Werte der mechanischen Eigenschaften in Funktion der Prüftemperatur (Kurven 3, 4) entsprachen annähernd denjenigen von Beispiel 1. Diese Werte können durch eine Wärmebehandlung weiter verbessert werden.

Die Erfindung ist nicht auf die Ausführungsbeispiele beschränkt. Grundsätzlich weist die oxydations- und korrosionsbeständige Hochtemperaturlegierung auf der Basis einer intermetallischen Verbindung des Typs Chromsilizid Cr₃Si die nachfolgende Zusammensetzung auf:
Si = 23 - 27 At.-%
Mo = 5 - 20 At.-%
W = 1 - 3 At.-%
B = 0 - 1 At.-%
Cr = Rest
Sie enthält mindestens 90 Vol.-% einer Mischung der intermetallischen Phasen Cr₃Si und Mo₃Si. Das Si wirkt sich günstig auf die Hochtemperatur-Korrosionsfestigkeit insbesondere gegenüber Schwefel aus, während das Mo die Warmfestigkeit weiter steigert. Das letztere gilt auch vom Einfluss des W.

## Patentansprüche

1. Oxydations- und korrosionsbeständige Hochtemperaturlegierung auf der Basis einer hochschmelzenden intermetallischen Verbindung, dadurch gekennzeichnet, dass die intermetallische Verbindung Chromsilizid Cr₃Si ist und dass die Legierung die nachfolgende Zusammensetzung aufweist:
Si = 23 - 27 At.-%
Mo = 5 - 20 At.-%
W = 1 - 3 At.-%
B = 0 - 1 At.-%
Cr = Rest
und dass sie zu mindestens 90 Vol.-% aus einer Mischung der intermetallischen Phasen Cr₃Si und Mo₃Si besteht.

2. Hochtemperaturlegierung nach Anspruch 1, dadurch gekennzeichnet, dass sie die nachfolgende Zusammensetzung aufweist:
Si = 25 At.-%
Mo = 14 At.-%
W = 1 At.-%
Cr = Rest

3. Hochtemperaturlegierung nach Anspruch 1, dadurch gekennzeichnet, dass sie die nachfolgende Zusammensetzung aufweist:
Si = 25 At.-%
Mo = 13 At.-%
W = 2 - At.-%
B = 0,5 - At.-%
Cr = Rest

## Claims

1. Oxidation- and corrosion-resistant high-temperature alloy based on a refractory intermetallic compound, characterized in that the intermetallic compound is chromium silicide (CR₃Si) and in that the alloy has the following composition:
Si = 23 -27 atomic %
Mo = 5 -20 atomic %
W = 1 - 3 atomic %
B = 0 - 1 atomic %
Cr = remainder
and in that it is composed to an amount of at least 90 % by volume of a mixture of the intermetallic phases Cr₃Si and Mo₃Si.

2. High-temperature alloy according to Claim 1, characterized in that it has the following composition:
Si = 25 atomic %
Mo = 14 atomic %
W = 1 atomic %
Cr = remainder.

3. High-temperature alloy according to Claim 1, characterized in that it has the following composition:
Si = 25 atomic %
Mo = 13 atomic %
W = 2 atomic %
B = 0.5 atomic %
Cr = remainder.

## Revendications

1. Alliage haute température résistant à l'oxydation et à la corrosion et ayant pour base un composé intermétalligue à point de fusion élevé, caractérisé en ce que le composé intermétalligue est un siliciure de chrome Cr₃Si et en ce que l'alliage présente la composition suivante :
Si = 23 - 27 At. %
Mo = 5 - 20 At. %
W = 1 - 3 At. %
B = 0 - 1 At. %
Cr = reste
et en ce qu'il est constitué pour au moins 90 % en volume d'un mélange des phases intermétalligues Cr₃Si et Mo₃Si.

2. Alliage haute température selon la revendication 1, caractérisé en ce qu'il présente la composition suivante :
Si = 25 At. %
Mo = 14 At. %
W = 1 At. %
Cr = reste

3. Alliage haute température selon la revendication 1, caractérisé en ce qu'il présente la composition suivante :
Si = 25 At. %
Mo = 13 At. %
W = 2 At. %
B = 0,5 At. %
Cr = reste
